# EUROPÄISCHE PATENTSCHRIFT

(11) **EP 0 061 091 B1**
(45) Veröffentlichungstag und Bekanntmachung des Hinweises auf die Patenterteilung: **28.08.1985**
(21) Anmeldenummer: 82102002.1
(22) Anmeldetag: 12.03.1982
(51) Int. Cl.: G03G 5/06, C07D 209/46, C07D 209/50

(54) **Elektrophotographisches Aufzeichnungsmaterial**
Electrophotographic recording material
Matériau d'enregistrement électrophotographique

(30) Priorität: 20.03.1981 DE 3110958
(43) Veröffentlichungstag der Anmeldung: 29.09.1982
(73) Patentinhaber: BASF Aktiengesellschaft, 67063 Ludwigshafen (DE)
(72) Erfinder: Hoffmann, Gerhard, Dr., D-6701 Otterstadt (DE); Neumann, Peter, Dr., D-6908 Wiesloch (DE)

## Beschreibung

Die Erfindung betrifft ein elektrophotographisches Aufzeichnungsmaterial bestehend aus einem elektrisch leitfähigen Trägermaterial und einer photohalbleitenden Doppelschicht aus organischen Materialien sowie ein Verfahren zur Herstellung dieser elektrophotographischen Aufzeichnungsmaterialien und ihre Verwendung für reprographische Zwecke.

In der Elektrophotographie wird zur Bilderzeugung die Oberfläche eines elektrophotographischen Elements, das eine photohalbleitende Schicht enthält, zuerst uniform elektrostatisch aufgeladen. Bei der bildmäßigen Belichtung mit einer aktinischen, also die Photohalbleitung induzierenden Strahlung wird an den bestrahlten Flächen die photohalbleitende Schicht elektrisch leitend, wodurch an diesen Stellen die elektrostatische Oberflächenladung abfließt, falls das elektrisch leitende Trägermaterial geerdet ist. Die unbelichteten Stellen behalten dagegen ihre Oberflächenladung, so daß nach der Belichtung ein der Vorlage entsprechendes Ladungsbild verbleibt. Behandelt man dieses Ladungsbild mit Farbstoffpigmentteilchen feinster Form, die zuvor der Oberflächenladung des elektrophotographischen Elementes entgegengesetzt aufgeladen worden sind, so lagern sich diese Farbpigmentteilchen an den unbelichteten Stellen des elektrophotographischen Elements ab und entwickeln damit das unsichtbare Ladungsbild zu einem sichtbaren Abbild der Vorlage. Das auf diese Weise entstandene Bild wird anschließend auf eine andere Oberfläche, beispielsweise auf Papier übertragen und darauf fixiert.

Das elektrophotographische Element kann entweder aus einer homogenen Schicht eines Photohalbleiters auf einem elektrisch leitenden Trägermaterial oder aus mehreren, übereinander angeordneten Schichten auf dem Träger aufgebaut sein. Elektrophotographische Aufzeichnungsmaterialien mit einer mehrschichtigen, sogenannten Kompositstruktur sind beschrieben. So werden in der DE-OS 2 220 408 solche Materialien aus einem leitfähigen Träger, einer ersten Schicht, die Ladungsträger erzeugende Verbindungen enthält, und einer darüber hinaus angeordneten zweiten Schicht mit Ladungsträger transportierenden Stoffen offenbart.

Für die Ladungsträger erzeugende Schichten sind neben den meist auf der Basis von Selen aufgebauten anorganischen Photohalbleitern auch eine Reihe von organischen Photohalbleitern bekannt. Eine Vielzahl von beschriebenen organischen Farbstoffen, welche bei Bestrahlung mit aktinischem Licht zur Ladungsträgererzeugung geeignet sind, müssen jedoch im Hochvakuum und bei Temperaturen über 300 °C durch Verdampfung oder Sublimation auf dem Trägermaterial niedergeschlagen werden (z. B. DE-OS 2 220 408, 2 239 924). Solche Verfahren sind jedoch wenig wirtschaftlich und häufig wenig reproduzierbar. Außerdem kommen dafür nur thermisch äußerst stabile Farbstoffe infrage. Auf dem Gebiet der Elektrophotographie ist es aber wünschenswert, möglichst viele Farbstoffe als wirksame Bestandteile zur Verfügung zu haben.

Eine andere Gruppe ladungserzeugender photoleitfähiger organischer Materialien wird in Form von Pigmentteilchen in einem Matrixbindemittel dispergiert und in einer Schicht, welche die einzelnen photoleitfähigen Teilchen enthält, auf eine Unterlage aufgetragen. Dies sind die in der Literatur beschriebenen elektrophotographischen Elemente, welche als farbgebende Materialien Monoazo-, Disazo- und Quadratsäure-Farbstoffderivate enthalten (u. a. US-PS 3 775 105, US-PS 3 824 099, US-PS 3 898 084).

Es wurde auch schon vorgeschlagen, Monoazo- oder Disazofarbstoffe oder auch die Farbstoffderivate der Quadratsäure in einem primäre organische Amine enthaltenden Lösungsmittel zu lösen und die ladungserzeugende Schicht aus der Lösung aufzutragen (DE-OS 2 635 887). Nachteilig an diesem Vorgehen ist jedoch, daß Amine sowohl stark umweltbelastend als auch lästig für den Verarbeiter sind.

Es hat daher nicht an Versuchen gefehlt, die Herstellung der einzelnen Schichten der Kompositstruktur eines elektrophotographischen Elements möglichst einfach zu erreichen. Hierfür bedarf es aber des Einsatzes neuer Farbstoffe als ladungserzeugende Komponenten.

Aufgabe der Erfindung war es daher äußerst lichtempfindliche elektrophotographische Schichten mittels organischen Photohalbleitern zu schaffen, die möglichst einfach aus einer Farbstoffdispersion hergestellt werden können. Das elektrophotographische Element sollte weiterhin biegsam, elastisch und abriebfest sein, dessen Oberfläche möglichst ohne Nachbehandlung glatt und riefenfrei.

Die Lösung der Aufgabe geht von einem elektrophotographischen Aufzeichnungsmaterial aus, das sich
a) aus einem elektrisch leitfähigen Trägermaterial,
b) einer ersten Schicht, die Ladungsträger erzeugende Farbstoffe bestimmter Art enthält, mit einer Dicke von 0,005 bis 5 !J.m und
c) einer zweiten, für das aktinische Licht weitgehend transparenten Schicht aus isolierenden organischen Materialien mit mindestens einer, im Licht Ladungen transportierenden Verbindung zusammensetzt.

Gegenstand der Erfindung sind demnach Farbstoffe, die in der ersten Schicht des elektrophotographischen Aufzeichnungsmaterials als Ladungsträger erzeugende Komponenten wirksam sind.

Es war überraschend, daß als farblich abdeckende, Ladungsträger erzeugende Schichten für die elektrophotographischen Aufzeichnungsmaterialien Schichten mit Farbstoffen der im folgenden erläuterten Farbstoffklasse die gestellten Anforderungen erfüllen. Geeignet sind hierfür Farbstoffe der allgemeinen Formel I in der R¹ bis R⁴ Wasserstoff, Halogen, Methyl oder Methoxy, einer oder zwei der Reste R¹ bis R⁴ C₂- bis C₆-Alkyl, Phenyl, Phenoxy, Phenylthio, Nitro, Amino, N₁N-C₁- bis C₄-Dialkylamino ; einen Rest der Formel einem Rest der Formel -NHCOR^{S}, wobei R⁵ für C₁- bis C₆-Alkyl oder gegebenenfalls substituiertes Phenyl steht, und die übrigen Reste R¹ bis R⁴ Wasserstoff, X den Rest einer methylenaktiven Verbindung oder der Formel = N-R⁶', wobei R⁶' der Rest eines aromatischen oder heterocyclischen Amins oder Hydrazins ist, und Z Wasserstoff, Methyl oder Phenyl, vorzugsweise Wasserstoff bedeuten.

Bevorzugt sind Verbindungen der Formel II in der R¹ bis R⁴ Wasserstoff oder Halogen oder einer oder zwei der Reste R¹ bis R⁴ Phenyl, Phenoxy, Phenylthio, Nitro und die übrigen Wasserstoff, R⁶ Cyano, Nitro, 4-Halogenphenyl, 4-Cyanphenyl, 4-Nitrophenyl, C₁- bis C₈-Alkoxycarbonyl, Phenoxycarbonyl, Carbamoyl, N-Phenylcarbamoyl, das gegebenenfalls durch 1 bis 3 Chlor, Brom, Methyl, und/oder Methoxy substituiert ist, N-C₁- bis C₄-Alkylcarbamo- yl, ein durch Cyan, Nitro oder CF₃ in 4-Stellung substituiertes Phenyl, Phenylsulfonyl, das im Phenyl durch bis zu 3 Chlor, Brom und/oder C₁- bis C₄-Alkyl im Phenylkern substituiert ist ; einen Rest der Formel in der A für -0-, ―S― oder N-R, R für Wasserstoff oder C₁- bis C₄-Alkyl und R⁷ und R⁸ für Wasserstoff oder Halogen, C₁- bis C₄-Alkyl oder C₁- bis C₄-Alkoxy stehen ; 1 H-Naphth [2,3-d] imidazolyl, Pyridyl, 4-Thiazolyl, 2-Methyl-4-Thiazolyl, 2-Phenyl-1,3,4-thiadiazolyl-(5), 2-Chinolinyl, 3-Indolyl oder 3-Benzthiazolyl bedeuten.

Besonders bevorzugt sind Verbindungen der Formel 11, in der R¹ bis R⁴ Wasserstoff oder Chloratome oder einer oder zwei der Reste R¹ bis R⁴ Phenyl, Phenoxy, Phenylthio oder Nitro und die übrigen Wasserstoffatome und R⁶ Cyano, Methylcarbonyl, Phenylcarbonyl, 4-Nitrophenyl, 4-Cyanphenyl, C₁- bis Cₑ-Alkoxycarbonyl, Phenoxycarbonyl, Phenylsulfonyl, einen Rest der Formel in der A, R⁷ und R⁸ die obengenannte Bedeutung haben, bedeuten.

Bevorzugt sind außerdem Verbindungen der Formel III in der R¹ Wasserstoff oder Halogen oder einer oder zwei der Reste R¹ bis R⁴ Phenyl, Phenoxy, Phenylthio, Nitro und die übrigen Wassertoff, B die Ergänzung zu einem Pyrazolon-, Oxazolon-, Isoxazolon-, Imidazolon-, Cyclohexandion-, Dimedon-, Pyridon- oder 4-Hydroxy-Cumarinrest oder einen Rest der Formel bedeuten.

Weiter sind bevorzugt Verbindungen der Formel IV in der R¹ bis R⁴ Wasserstoff oder Halogen oder einer oder zwei der Reste R¹ bis R⁴ Phenyl, Phenoxy, Phenylthio, Nitro und die übrigen Wasserstoff und R⁹ einen Rest der Formel in der R¹⁰, R" und R¹², die gleich oder verschieden sein können, für Halogen, Cₗ- bis C₄-Alkyl Cₗ- bis C₄-Alkoxy, R¹⁰ für Nitro oder Cyano und R" und R¹² für Wasserstoff, Halogen, C₁- bis C₄-Alkyl oder C₁- bis C₄-Alkoxy stehen ; oder den Rest eines heterocyclischen Amins bedeuten, beispielsweise 2-Oxazolyl, 2-Thiazolyl, 2₋lmidazolyl-, 2-(4-Phenylthiazolyl), 2-(4-Methyl-5-Carboethoxythiazolyl, 2-Benzthiazolyl, 2-(6-Ethoxybenzthiazolyl), 2-Benzimidazolyl, 2-(1-Methylbenzimidazolyl), 2-(5-Phenyl-1,3,4-thiadiazolyl oder 3-Indazolyl.

Die erwähnten Verbindungen sind teilweise in der Literatur beschrieben. Beispielsweise können sie nach den in Chem. Ber. 100, 2261 (1967) oder in der DE-OS 2 525 587 beschriebenen Verfahren hergestellt werden.

Zur Herstellung der erfindungsgemäßen elektrophotographischen Aufzeichnungsmaterialien wird die erste, Ladungsträger erzeugende Schicht in Form einer Dispersion auf den elektrisch leitfähigen Schichtträger aufgebracht. Die Herstellung der Dispersion für die erste Schicht erfolgt durch gemeinsames Rollen von etwa 20 bis 85 Gewichtsprozent des Feststoffgehaltes der Dispersion an einem oder mehreren der erfindungsgemäß geeigneten Farbstoffe und 80 bis 15 Gewichtsprozent an einem hierfür üblichen Bindemittel, das gegebenenfalls Sperrschichteigenschaften aufweisen kann, in Form einer Lösung in einem organischen leicht verdampfbaren Lösungsmittel.

Die erste Schicht wird in einer Dicke von etwa 0,005 bis 5 µm, vorzugsweise 0,08 bis 1,5 µm gegossen, wobei hierunter die Feststoffschichtdicke verstanden werden soll.

Zwischen dem Träger und der ersten Schicht kann eine Haftschicht in einer Dicke von etwa 0,05 bis 5 wm, vorzugsweise 0,1 bis 0,8 µm angeordnet werden.

Über der ersten Schicht wird die transparente zweite Schicht ebenfalls durch Gießen aus einer Lösung angeordnet. Die Dicke der zweiten Schicht liegt vorzugsweise zwischen 0,8 und 90, vorzugsweise zwischen 2 und 40 µm. Sie setzt sich aus 30 bis 60 Gewichtsprozent einer oder mehrerer ladungsträgertransportierenden Verbindungen, 65 bis 35 Gewichtsprozent an einem oder mehreren hierfür üblichen Bindemitteln, 0, 1 bis 4 Gewichtsprozent an Zusätzen, die die mechanischen Eigenschaften verbessern und gegebenenfalls bis zu 5 Gewichtsprozent an sensibilisierenden oder aktivierenden Verbindungen zusammen. Der Gießprozeß erfolgt aus einem niedrigsiedenden Lösungsmittel.

Zwischen der ersten und der zweiten Schicht ist gegebenenfalls eine Sperrschicht von etwa 0,05 bis 1,5 µn1, vorzugsweise 0,1 bis 0,5 µm angeordnet, während es je nach vorgesehener Verwendung des elektrophotographischen Aufzeichnungsmaterials angemessen sein kann, eine als Deck- und Schutzschicht wirkende inaktive Schicht auf die Ladungsträger transportierende Schicht aufzubringen.

Als elektrisch leitfähiges Trägermaterial sind Aluminiumfolien, Aluminiumbleche, Nickelbleche, oder mit Aluminium, Zinn, Blei, Wismut oder ähnlichen Metallen bedampfte Kunststoffolien, vorzugsweise Polyesterfolien geeignet. Die Auswahl wird durch das Einsatzgebiet des elektrophotographischen Elements bestimmt.

Die Sperrschichten zwischen dem leitfähigen Trägermaterial und der ersten Schicht oder zwischen derselben und der zweiten Schicht bestehen üblicherweise aus Metalloxidschichten, z. B. Aluminiumoxidschichten, Polymeren, wie z. B. Polyamid, Polyvinylalkohol, Polyacrylate, Polystyrol oder ähnliche Systeme. Gegebenenfalls kann aber auch das Bindemittel der ersten Schicht gleichzeitig als Sperrschichtmaterial dienen.

Zur Herstellung der Ladungsträger erzeugenden Schicht der erfindungsgemäßen elektrophotographischen Aufzeichnungsmaterialien sind Polyacrylate, Polymethacrylate, Polyester, Polyphthalsäureester, Polyvinylchloride, Styrol-Maleinsäure-Copolymerisate, Epoxide und andere allgemein üblichen Harze als Bindemittel für die Aufnahme der Farbstoffe gemäß der Erfindung geeignet.

Für die zweite, die Ladungsträger transportierende Schicht eignen sich als Bindemittel besonders Polyvinylchlorid, Polyesterharze, Polyacetalharze, Polycarbonate, Polystyrol, Polyurethane, d. h. solche Bindemittel, welche spezielle elektrische Eigenschaften zeigen und dem Fachmann hierfür bekannt sind. So beiten sich auch Silikonharze, Polyvinylacetat, Chlorkautschuk, Celluloseester, Äthylcellulose und ähnliche an. Als Ladungsträger transportierende Verbindungen, welche in dieser Schicht enthalten sind, eignen sich solche die Transparenz für das sichtbare Licht nicht beeinträchtigende Verbindungen, wie
a) niedermolekulare Verbindungen, insbesondere heterocyclische Verbindungen, wie Pyrazolinderivate, Oxazole, Oxdiazole, Phenylhydrazone, Imidazole, Triphenylaminderivate, Carbazolderivate, Pyrenderivate und weitere, kondensierte Aromaten sowie
b) polymere Materialien, wie Polyvinylpyrene, Poly (N-vinylcarbazol), Copolymerisate aus Carbazol und Styrol, bzw. Vinylacetat und/oder Vinylchlorid.

Vom polymeren Typ ist besonders Poly (N-vinylcarbazol) geeignet.

Die erfindungsgemäßen elektrophotographischen Aufzeichnungsmaterialien können noch weitere Bestandteile zur Verbesserung ihrer mechanischen Eigenschaften enthalten. So können Netzmittel, wie die Silikonöle die Oberflächenqualität verbessern. Weiter können zusätzlich Sensibilisatoren oder Aktivatoren der oberen zweiten Schicht einverleibt werden. Als Sensibilisatoren, die in disperser Form gelöst werden können, sind z. B. Triphenylmethanfarbstoffe, Xanthonfarbstoffe, lösliche Perylenderivate, wie Perylentetracarbonsäureester und eine Reihe weiterer Verbindungen bekannt. Als Aktivatoren dienen Verbindungen mit hoher Elektronenaffinität, z. B. Nitroverbindungen, wie 2,4,7-Trinitrofluorenon-9.

Das erfindungsgemäße elektrophotographische Aufzeichnungsmaterial enthält hochlichtempfindliche photohalbleitende Doppelschichten, die eine hohe mechanische Stabilität aufweisen und zum Beispiel auf einer zylindrischen Trommel angeordnet oder als endloses Band umlaufen können, ohne daß Verschleißerscheinungen auftreten. Sie sind demgemäß sehr geeignet zur Verwendung für reprographische Zwecke, z. B. als Kopierschichten, elektrophotographische Offsetdruckplatten.

Die Erfindung sei anhand folgender Beispiele näher erläutert.

### Beispiele 1 bis 9

Es werden je 5 g der Farbstoffe 1 bis 9 mit je 3 g eines Copolymerisats aus Vinylchlorid, Acrylsäure und einem Maleinsäurediester und 25 g Tetrahydrofuran vermischt und für 12 Stunden auf einem Walzenstuhl gerollt. Danach werden 75 g Tetrahydrofuran und 25 g Toluol zugesetzt. Das Gemisch wird eine Stunde lang auf dem Walzenstuhl homogenisiert.

Diese Dispersion wird dann mit einer Rakel auf ein unbehandeltes Aluminiumträgerblech von 175 µm Stärke aufgetragen. Der Gießspalt beträgt 60 µm. Die Rakel wird mit einer Geschwindigkeit von 260 mm/min abgezogen. Nach dem Ablüften und Trocknen für 30 Minuten bei 90 °C verbleibt eine Trockenschichtdicke von 0,75 bis 0,8 p.m.

Auf diese erste, deckende Schicht wird jeweils eine Lösung aus 47,75 g Poly (N-vinylcarbazol), 5,2 g Phthalsäuredihexylester und 5,75 g eines Polycarbonats mit einer Schmelztemperatur von 220 bis 230 °C in einem Lösungsmittelgemisch aus 287,5 g Tetrahydrofuran und 74,2 g Toluol aufgetragen. Der Gießspalt beträgt jeweils 140 p.m ; die Rakel wird mit 260 mm/min abgezogen. Nach der Ablüftung und der Trocknung für 30 Minuten bei 90 °C verbleibt eine Trockenschicht von 8 bis 8,5 µm Dicke.

Das so bereitete elektrophotographische Element wird dann mit einer Hochspannung von - 7,40 kV an einem Coronadraht in einem Abstand von 10 mm über der Schichtoberfläche beladen. Nach 20 Sekunden Beladungszeit wird das maximal erreichte Oberflächenpotential in Volt ermittelt. Diese Oberflächenpotentiale werden auf das Oberflächenpotential einer völlig analog hergestellten Platte, gleich 100 %, bezogen, welche gemäß der DE-OS 2 237 539 N,N'-Dimethylperylen-3,4,9,10-tetracarbonsä- urediimid enthält. Nach weiteren 20 Sekunden im Dunkeln wird der prozentuale Potentialabfall, bezogen auf das maximale Potential, bestimmt. Dann wird das elektrophotographische Element mit dem Licht einer Xenonlampe von 150 Watt Leistungsaufnahme bestrahlt. Der lichtinduzierte prozentuale Potentialabfall, bezogen auf das Potential nach dem Dunkelabfall, wird gemessen.

Die Meßergebnisse sind in der Tabelle 1 zusammengestellt.

### Beispiele 10 bis 18

Analog den Beispielen 1 bis 9 werden gleiche elektrophotographische Elemente hergestellt, die anstelle eines unbehandelten Aluminiumbleches ein eloxiertes Aluminiumblech mit einer Eloxalschicht von etwa 0,25 µm Dicke enthalten.

Damit werden weitgehend die gleichen Meßergebnisse wie die in der Tabelle 1 aufgeführten erhalten.

## Patentansprüche

1. Elekrophotographisches Aufzeichnungsmaterial, im wesentlichen bestehend aus einem elektrisch leitfähigen Trägermaterial, einer ersten Ladungsträger erzeugende Farbstoffe enthaltenden Schicht und einer zweiten, für das aktinische Licht weitgehend transparenten Schicht aus isolierenden organischen Materialien mit mindestens einer, im Licht Ladungen transportierenden Verbindung, dadurch gekennzeichnet, daß die Ladungsträger erzeugenden Farbstoffe solche der allgemeinen Formel I sind : in der R¹ bis R⁴ Wasserstoff, Halogen, Methyl oder Methoxy, einer oder zwei der Reste R' bis R⁴, C₂-bis C₆-Alkyl, Phenyl, Phenoxy, Phenylthio, Nitro, Amino, N,N-C₁-bis C₄-Dialkylamino ; einem Rest der Formel einem Rest der Formel -NHCOR⁵, wobei R⁵ für C₁- bis C₆-Alky! oder gegebenenfalls substituiertes Phenyl steht, und die übrigen Reste R¹ bis R⁴ Wasserstoff, X den Rest einer methylenaktiven Verbindung oder der Formel = N―R^{6'}, wobei R^{6'} der Rest eines aromatischen oder heterocyclischen Amins oder Hydrazins ist, und Z Wasserstoff, Methyl oder Phenyl bedeuten.

2. Elektrophotographisches Aufzeichnungsmaterial gemäß Anspruch 1, dadurch gekennzeichnet, daß die Ladungsträger erzeugenden Farbstoffe solche der allgemeinen Formel II sind in der R¹ bis R⁴ Wasserstoff oder Halogen oder einer oder zwei der Reste R¹ bis R⁴ Phenyl, Phenoxy, Phenylthio, Nitro und die übrigen Wasserstoff, R6 Cyano, Nitro, 4-Halogenphenyl, 4-Cyanphenyl, 4-Nitrophenyl, C₁- bis C₈-Alkoxycarbonyl, Phenoxycarbonyl, Carbamoyl, N-Phenylcarbamoyl, das gegebenenfalls durch 1 bis 3 Chlor, Brom, Methyl und/oder Methoxy substituiert ist, N-C₁- bis C₄-Alkylcarbamo- yl, ein durch Cyan, Nitro oder CF₃ in 4-Stellung substituiertes Phenyl, Phenylsulfonyl, das im Phenyl durch bis zu 3 Chlor, Brom und/oder C₁- bis C₄-Alkyl im Phenylkern substituiert ist ; einen Rest der Formel in der A für -0-, -S- oder N₋R, R für Wasserstoff oder C₁- bis C₄-Alkyl und R⁷ und R⁸ für Wasserstoff oder Halogen, C₁- bis C₄-Alkyl oder C₁- bis C₄-Alkoxy stehen ; 1 H-Napth [2,3-d] imidazolyl, Pyridyl, 4-Thiazolyl, 2-Methyl-4-thiazolyl, 2-Phenyl-1,3,4-thiadiazolyl-(5), 2-Chinolinyl, 3-lndolyl oder 3-Benzthiazolyl bedeuten.

3. Eletrophotographisches Aufzeichnungsmaterial gemäß Anspruch 2, dadurch gekennzeichnet, daß in der Farbstofformel R¹ bis R⁴ Wasserstoff, Chlor oder einer oder zwei der Reste R¹ bis R⁴ Phenyl, Phenoxy, Phenylthio oder Nitro und die übrigen Wasserstoff und R⁶ Cyano, Methylcarbonyl, Phenylcarbonyl, 4-Nitrophenyl, 4-Cyanphenyl, C₁- bis C₆-Alkoxycarbonyl, Phenoxycarbonyl, Phenylsulfonyl, einen Rest der Formel in der A für -0-, ―S― oder N-R, R für Wasserstoff oder Cᵢ- bis C₄-Alkyl und R⁷ und R⁸ für Wasserstoff oder Halogen, C₁- bis C₄-Alkyl oder Cₗ- bis C₄-Alkoxy stehen ; 1 H-Naphth [2,3-d] imidazolyl, Pyridyl, 4-Thiazolyl, 2-Methyl-4-thiazolyl, 2-Phenyl-1,3,4-thiadiazolyl-(5), 2-Chinolinyl, 3-Indolyl oder 3-Benzthiazolyl bedeuten.

4. Elektrophotographisches Aufzeichnungsmaterial gemäß Anspruch 1, dadurch gekennzeichnet, daß die Ladungsträger erzeugenden Farbstoffe solche der allgemeinen Formel III sind in der R¹ Wassserstoff oder Halogen oder einer oder zwei der Reste R¹ bis R⁴ Phenyl, Phenoxy, Phenylthio, Nitro und die übrigen Wasserstoff, B die Ergänzung zu einem Pyrazolon-, Oxazolon-, Isoxazolon-, Imidazolon-, Cyclohexandion-, Dimedon-, Pyridon-, oder 4-Hydroxy-cumarinrest oder einen Rest der Formel bedeuten.

5. Elektrophotographisches Aufzeichnungsmaterial gemäß Anspruch 1, dadurch gekennzeichnet, daß die Ladungsträger erzeugenden Farbstoffe solche der allgemeinen Formel IV sind in der R¹ bis R⁴ Wasserstoff oder Halogen einer oder zwei der Reste R¹ bis R⁴ Phenyl, Phenoxy, Phenylthio, Nitro und die übrigen Wasserstoff, und R⁹ einen rest der Formel in der _{R}10_{,} R" und R¹¹, die gleich oder verschieden sein können, für Halogen, C₁- bis C₄-Alkyl, C₁- bis C₄-Alkoxy, R¹⁰ für Nitro oder Cyano und R" und R¹² Wasserstoff, Halogen, C₁- bis C₄-Alkyl oder C₁- bis C₄-Alkoxy stehen ; oder den Rest eines heterocyclischen Amins, bedeuten.

6. Elektrophotographisches Aufzeichnungsmaterial gemäß Anspruch 1, dadurch gekennzeichnet, daß in der zweiten, für das aktinische Licht weitgehend transparenten Schicht die im Licht Ladungen transportierende Verbindung Poly-(N-vinylcarbazol) ist.

7. Verwendung der elektrophotographischen Aufzeichnungsmaterialien gemäß einem der Ansprüche 1 bis 6 für reprographische Zwecke.

## Claims

1. An electrophotographic recording material which consists essentially of an electrically conductive base, a first layer containing charge carrier-producing dyes, and a second layer which is substantially transparent to actinic light and is composed of an insulating organic material containing at least one compound which is charge carrier-transporting when exposed to light, wherein the charge carrier-producing dye is of the general formula I where R¹, R², R³ and R⁴ are each hydrogen, halogen, methyl or methoxy, or one or two of the radicals R¹, R², R³ and R⁴ are C₂-C₆-alkyl, phenyl, phenoxy, phenylthio, nitro, amino, N,N-Cₗ-C₄-dialkylamino, radical of the formula or a radical of the formula -NHCOR⁵, where R⁵ is Cₗ-C₅-alkyl or unsubstituted or substituted phenyl, and the remaining radicals R¹, R², R³ and R⁴ are each hydrogen, X is the radical of a methylene-active compound or a radical of the formula = N-R⁶', where R^{6'} is the radical of an aromatic or heterocyclic amine or hydrazine, and Z is hydrogen, methyl or phenyl.

2. An electrophotographic recording material as claimed in claim 1, wherein the charge carrier-producing dye is of the general formula II where R¹, R², R³ and R⁴ are each hydrogen or halogen, or one or two of the radicals R¹, R², R³ and R⁴ are phenyl, phenoxy, phenylthio or nitro, and the remaining radicals R¹, R², R³ and R⁴ are each hydrogen, R⁶ is cyano, nitro, 4-halophenyl, 4-cyanophenyl, 4-nitrophenyl, C₁-C₈-alkoxycarbonyl, phenoxycarbonyl, carbamyl, or N-phenylcarbamyl which is unsubstituted or monosubstituted to trisubstituted by chlorine, bromine, methyl and/or methoxy, or is N―C₁―C₄-alkylcarbamyl, or phenyl which is substituted in the 4-position by cyano, nitro or CFₛ, or phenylsulfonyl which is monosubstituted to trisubtituted in the phenyl nucleus by chlorine, bromine and/or C₁―C₄-alkyl, or is a radical of the formula where A is ―0―, -S- or N-R, R is hydrogen or C₁-C₄-alkyl, and R⁷ and R⁸ are each hydrogen, halogen, C₁―C₄-alkyl or C₁―C₄-alkoxy, or R⁶ is 1H-naphth-[2,3-dJ-imidazolyl, pyridyl, thiazol-4-yl, 2-methylthiazol-4-yl, 2-phenyl-1,3,4-thiadiazol-5-yl, quinolin-2-yl, indol-3-yl or benzthiazol-3-yl.

3. An electrophotographic recording material as claimed in claim 2, wherein in the formla of the dye, R¹, R², R³ and R⁴ are each hydrogen or chlorine, or one or two of the radicals R¹, R², R³ and R⁴ are phenyl, phenoxy, phenylthio or nitro, and the remaining radicals R¹, R², R³ and R⁴ are each hydrogen, and R⁶ is cyano, methylcarbonyl, phenylcarbonyl, 4-nitrophenyl, 4-cyanophenyl, Cₗ-C₆-alkoxycarbonyl, phenoxycarbonyl, phenylsulfonyl or a radical of the formula where A is -0-, ―S― or N-R, R is hydrogen or C₁―C₄-alkyl, and R⁷ and R⁸ are each hydrogen, halogen, C₁―C₄-alkyl or C₁―C₄-alkoxy, or R⁶ is 1H-naphth-[2,3-d]-imidazolyl, pyridyl, thiazol-4-yl, 2-methylthiazol-4-yl, 2-phenyl-1,3,4-thiadiazol-5-yl, quinolin-2-yl, indol-3-yl or benzthiazol-3-yl.

4. An electrophotographic recording material as claimed in claim 1, wherein the charge carrier-producing dye is of the general formula III where R' is hydrogen or halogen, or one or two of the radicals R¹, R², R³ and R⁴ are phenyl, phenoxy, phenylthio or nitro, and the remaining radicals R¹, R², R³ and R4 are each hydrogen, and B is the complement needed to form a pyrazolone, oxazolone, isooxalone, imidazolone, cyclohexanedione, dimedone, pyridone or 4-hydroxycoumarin radical or is a radical of the formula

5. An electrophotographic recording material as claimed in claim 1, wherein the charge carrier-producing dye is of the general formula IV where R^{l}, R², R³ and R⁴ are each hydrogen or halogen, or one or two of the radicals R¹, R², R³ and R⁴ are phenyl, phenoxy, phenylthio or nitro, and the remaining radicals R¹, R², R³ and R⁴ are each hydrogen, and R⁹ is a radical of the formula where R¹⁰, R" and R¹² may be identical or different and each is halogen, C₁―C₄-alkyl or C₁―C₄- alkoxy, or R¹⁰ is nitro or cyano and R" and R¹² are each hydrogen, halogen, C₁―C₄-alkyl or C₁―C₄- alkoxy, or R⁹ is the radical of a heterocyclic amine.

6. An electrophotographic recording material as claimed in claim 1, wherein in the second layer, which is substantially transparent to actinic light, the compound which is charge carrier-transportin when exposed to light is poly-(N-vinylcarbazole).

7. The use of an electrophotographic recording material as claimed in any of claims 1 to 6 for reprographic purposes.

## Revendications

1. Matériau d'enregistrement électrographique, constitué essentiellement d'un matériau support conducteur de l'électricité, d'une première couche contenant des colorants produisant des porteurs de charge et d'une deuxième couche, largement transparente pour la lumière actinique, en matières organiques isolantes et au moins un composé susceptible de transporter des charges sous l'action de la lumière, caractérisé en ce que les colorants produisant des porteurs de charge sont des colorants de la formule générale I dans laquelle R¹ à R⁴ désignent chacun un atome d'hydrogène ou d'halogène ou un radical méthyle ou méthoxy ou un ou deux des substituants R¹ à R⁴ désignent un radical alkyle en C₂ à Cₛ ou un groupe phényle, phénoxy, phénylthio, nitro, amino ou N,N-dialkyl (en Ci à C₄)-amino ou un groupe de l'une des formules ou un groupe de la formule ―NHCOR⁵, où R⁵ est un radical alkyle en Ci à C₆ ou un groupe phényle éventuellement substitué et les substituants R¹ à R⁴ restants désignent chacun un atome d'hydrogène, X représente le reste d'un composé méthylène-actif ou un groupe de la formule = N-R⁶', où R⁶' est le reste d'une amine ou hydrazine hétérocyclique ou aromatique et Z désigne un atome d'hydrogène, un radical méthyle ou un groupe phényle.

2. Matériau d'enregistrement électrophotographique suivant la revendication 1, caractérisé en ce que les colorants produisant des porteurs de charge sont des colorants de la formule générale Il dans laquelle R¹ à R⁴ désignent chacun un atome d'hydrogène ou d'halogène ou un ou deux des substituants R¹ à R⁴ désignent un groupe phényle, phénoxy, phénylthio ou nitro et les substituants restants chacun un atome d'hydrogène et R⁶ représente un groupe cyano, nitro, 4-halo-phényle, 4-cyano-phényle, 4-nitro-phényle, alcoxy (en C₁ à C₈)-carbonyle, phénoxy-carbonyle, carbamoyle, N-phényl- carbamoyle éventuellement substitué par un à trois atomes de chlore ou de brome ou radicaux méthyle et(ou) méthoxy, N-alkyl (en C₁ à C₄)-carbamoyle, phényle éventuellement substitué en position 4 par un groupe cyano, nitro ou CF₃, phényl-sulfonyle mono-, di- ou tri-substitué sur le noyau phényle par des atomes de chlore ou de brome et(ou) des radicaux alkyle en C₁ à C₄ ou un groupe de la formule dans laquelle A est ―0―, ―S― ou ―N―R avec R = atome d'hydrogène ou radical alkyle en C₁ à C₄ et R⁷ et R⁸ désignent chacun un atome d'hydrogène ou d'halogène ou un radical alkyle en C₁ à C₄ ou alcoxy en C₁ à C₄ ou un groupe 1H-napht [2,3-d]-imidazolyle, pyridyle, 2-méthyl-4-thiazolyle, 2-phényl-1,3,4-thiadiazolyle-(5), 2-quinoléinyle, 3-indolyle ou 3-benzo-thiazolyle.

3. Matériau d'enregistrement électrophotographique suivant la revendication 2, caractéris en ce que, dans la formule de colorants indiquée, R¹ à R⁴ désignent chacun un atome d'hydrogène ou d'halogène ou un ou deux des substituants R¹ à R⁴ désignent un groupe phényle, phénoxy, phénylthio ou nitro et les substituants restants des atomes d'hydrogène et R⁶ représente un groupe cyano, méthyl-carbonyle, phényl-carbonyle, 4-nitro-phényle, 4-cyano-phényle, alcoxy (en C₁ à C₆)-carbonyle, phénoxy-carbonyle, phényl-sulfonyle ou un reste de la formule dans laquelle A est ―0― ―S―ou―N―R avec R = atome d'hydrogène ou radical alkyle en C₁ à C₄ et R⁷ et R⁸ désignent chacun un atome d'hydrogène ou d'halogène ou un radical alkyle en C₁ à C₄ ou alcoxy en C₁ à C₄ ou un groupe 1h-napht [2,3-d]-imidazolyle, pyridyle, 4-thiazolyle, 2-méthyl-4-thiazolyle, 2- phényl-1,3,4-thiadiazolyle-(5), 2-quinoléinyle, 3-indolyle ou 3-benzo-thiazolyle.

4. Matériau d'enregistrement électrophotographique suivant la revendication 1, caractérisé en ce que les colorants produisant des porteurs de charge sont des colorants de la formule générale III dans laquelle R¹ désigne chacun un atome d'hydrogène ou d'halogène ou un ou deux des substituants R¹ à R⁴ désignent un groupe phényle, phénoxy, phénylthio ou nitro et les autres des atomes d'hydrogène et B est un groupe complémentaire pour la formation d'un groupe pyrazolone, oxazolone, isoxazolone, imidazolone, cyclohexane-dione, dimédone, pyridone ou 4-hydroxycoumarine ou est un reste de la formule

5. Matériau-d'enregistrement électrophotographique suivant la revendication 1, caractérisé en ce que les colorants produisant des porteurs de charge sont des colorants de la formule générale IV dans laquelle R¹ à R⁴ désignent chacun un atome d'hydrogène ou d'halogène ou un ou deux des substituants R¹ à R⁴ désignent un groupe phényle, phénoxy, phénylthio ou nitro et les autres des atomes d'hydrogène et R⁹ est un groupe de la formule dans laquelle R¹⁰, R¹¹ et R¹², qui peuvent être identiques ou différents, désignent chacun un atome d'halogène ou un radical alkyle en Ci à C₄ ou alcoxy en Ci à C₄ ou R¹⁰ = nitro ou cyano et R¹¹ et R¹² = hydrogène, halogène, alkyle en C₁ à C₄ ou alcoxy en C₁ à C₄, ou représente le reste d'une amine hétérocyclique.

6. Matériau d'enregistrement électrophotographique suivant la revendication 1, caractérisé en ce que le composé susceptible de transporter des charges, contenu dans la deuxième couche largement transparente pour la lumière actinique est le poly-(N-vinyl-carbazole).

7. Utilisation de matériaux d'enregistrement électrophotographique suivant l'une des revendications 1 à 6 dans le domaine de la reprographie.
